# EUROPÄISCHE PATENTSCHRIFT

(11) **EP 2 578 414 B1**
(45) Veröffentlichungstag und Bekanntmachung des Hinweises auf die Patenterteilung: **11.12.2013**
(21) Anmeldenummer: 11007998.5
(22) Anmeldetag: 04.10.2011
(51) Int. Cl.: B42D 15/10, B42D 15/00

(54) **Sicherheitselement mit Farbkippeffekt, Verfahren zu dessen Herstellung und dessen Verwendung**
Security element with colour-switching effect, use of same and method for producing same
Elément de sécurité ayant un effet de bascule colorée, son procédé de fabrication et son utilisation

(43) Veröffentlichungstag der Anmeldung: 10.04.2013
(73) Patentinhaber: Hueck Folien Ges.m.b.H., 4342 Baumgartenberg (AT)
(72) Erfinder: Mayrhofer, Marco, 4522 Sierning (AT); Keplinger, Jürgen, 4351 Saxen (AT); Müller, Matthias, 92699 Bechtsrieth (DE)
(74) Vertreter: Landgraf, Elvira

(56) Entgegenhaltungen:
- EP-A1- 1 516 956
- EP-A2- 1 580 297
- WO-A2-2005/075215

## Beschreibung

Die Erfindung betrifft ein, einen Farbkippeffekt aufweisendes, Sicherheitselement, des zusätzlich im Durchlicht erkennbare Aussparungen aufweist, ein Verfahren zu dessen Herstellung, sowie dessen Verwendung.

Sicherheitselemente, die einen Farbkippeffekt aufweisen sind bekannt. Farbkippeffekte können durch unterschiedliche Maßnahmen erzielt werden, beispielsweise durch Dunnschichtinterferenz, wie durch Aufbauten, die eine elektromagnetische Wellen reflektierende Schicht, eine Abstandsschicht und eine Schicht gebildet aus metallischen Cluster aufweisen. Derartige Sicherheitselemente sind beispielsweise in US 2005/042449 A oder in EP 1 558 449 A beschrieben.

Eine weitere Möglichkeit ein Sicherheitselement bereitzustellen, das einen Farbkippeffekt aufweist, ist die Verwendung einer Beschichtung aus Flüssigkristallen, entweder in Form einer pigmentierten Schicht oder eines polymerisierten Films.

Aus EP 0 435 129 A ist ein Datenträger mit einem flüssigkristallinem Sicherheitselement bekannt, wobei das Material ein Flüssigkristallpolymer ist, das in orientierter Form und bei Raumtemperatur als Festkörper vorliegt.

In WO 00/50249 A ist ein Sicherheitselement geoffenbart, das ein optisch variables Material, das beispielweise ein flüssigkristallines Material sein kann, und zumindest einen zusätzlichen maschinenlesbaren Merkmalstoff in derselben Schicht aufweist.

Um den Farbkippeffekt optimal zu erkennen, ist es erforderlich einen lichtabsorbierenden, vorzugsweise schwarzen, Hintergrund bereitzustellen. Der lichtabsorbierende, vorzugsweise schwarze, Hintergrund ist jedoch auf der Rückseite eines Sicherheitselements, wie beispielsweise eines Fadens oder Streifens, das zumindest teilweise in ein Wertdokument, wie eine Banknote oder dergleichen eingebettet ist, deutlich als dunkler Bereich sichtbar. Dieser lichtabsorbierende Hintergrund muss also, um das Sicherheitselement nicht von vornherein erkennbar zu machen, abgedeckt werden. Diese Abdeckung kann beispielsweise durch eine metallische Schicht erfolgen.

Aus EP 1 467 873 A ist ein Verfahren zur Herstellung eines Substrats bekannt, das folgende Schritte umfasst: Auftragen eines Abdecklacks auf wenigstens einem Teil einer Metallschicht auf einer ersten Seite eines transparenten Polymerfilms, Entfernen von Metall von den nicht durch die Abdeckschicht bedeckten Bereichen zur Bildung metallfreier Abschnitte und Auftragen einer weiteren Schicht zur Abdeckung des Abdecklacks und der metallfreien Abschnitte, wobei die weitere Schicht eine Schicht aus Flüssigkristallpolymermaterial ist, und der Abdecklack dunkel gefärbt ist und die darunter liegenden Metallbereiche maskiert und in den durch das Flüssigkristallpolymermaterial bedeckten Bereichen bei Betrachtung unter Reflexion von der ersten Seite zu einem Farbveränderungseffekt führt und wobei der Kontrast zwischen den metallisierten und den metallfreien Bereichen deutlich unterschieden werden kann.

Aus EP 0 319 157 A ist ein Sicherheitspapier für Banknoten bekannt, das ein zumindest teilweise eingebettetes Sicherheitselement aufweist, das eine metallische Schicht mit Aussparungen in der metallischen Schicht aufweist, wobei die Aussparungen 10 - 50% der metallischen Schicht umfassen.

Aus EP 1 580 297 A ist ein Folienmaterial, insbesondere für Sicherheitselemente, bekannt, das eine vollflächige oder partielle opake Beschichtung aufweist, wobei die opake Beschichtung aus einer einzigen Materialkomponente mittels eines PVD- oder CVD- Verfahrens hergestellt wird und von unterschiedlichen Seiten unterschiedliche Farbeindrücke aufweist.

Aufgabe der Erfindung war es, ein Sicherheitselement, das ein Material aufweist, das einen optisch variablen Effekt, vorzugsweise einen Farbkippeffekt, und im Durchlicht erkennbare Aussparungen aufweist, bereitzustellen, wobei das Sicherheitselement derart ausgeführt ist, dass es sowohl eine optimale Erkennung des optisch variablen Effekts erlaubt, als auch in zumindest teilweise eingebettetem Zustand in einem Wertdokument in Reflexion betrachtet, von der Rückseite durch die Papieroberfläche nicht erkennbar ist.

Gegenstand der Erfindung ist daher ein Sicherheitselement, das eine Beschichtung aus einem Material aufweist, das einen optisch variablen Effekt, insbesondere einen Farbkippeffekt und im Durchlicht erkennbare Aussparungen aufweist, wobei das Sicherheitselement ein Trägersubstrat und eine partielle Schicht mit Aussparungen umfasst, dadurch gekennzeichnet, dass die partielle Schicht gebildet ist aus einer opaken Beschichtung, die auf der, der Beschichtung aus dem Material, das einen optisch variablen Effekt aufweist, zugewandten, Seite lichtabsorbierende Eigenschaften aufweist und auf der, der Beschichtung aus dem Material das einen optisch variablen Effekt aufweist, abgewandten Seite eine metallische Färbung aufweist, wobei die partielle opake Beschichtung aus einer lichtabsorbierenden metallischen Schicht und einer reflektierenden metallischen Schicht besteht.

Bei der Betrachtung im Durchlicht sind die Aussparungen als deutlicher Kontrast gegenüber den Bereichen, die eine lichtabsorbierende und eine reflektierende metallische Schicht aufweisen, erkennbar. Durch die reflektierende metallische Schicht ist das Sicherheitselement, wenn es in ein Wertdokument eingebettet ist, auch im Auflicht von der Rückseite durch die Papieroberfläche nicht bzw. kaum erkennbar. Von der Rückseite sind im Durchlicht die Aussparungen aber deutlich erkennbar. Von der Vorderseite sind der oprisch variable Effekt und die Aussparungen im Auflicht deutlich erkennbar.

Als Trägersubstrate kommen beispielsweise Trägerfolien vorzugsweise transparente flexible Kunststofffolien, beispielsweise aus PI, PP, MOPP, PE, PPS, PEEK, PEK, PEI, PSU, PAEK, LCP, PEN, PBT, PET, PA, PC, COC, POM, ABS, PVC, PTFE, ETFE (Ethylentetrafluorethylen), PFA (Tetrafluorethylen-Perfluorpropylvinylether-Fluorcopolymer), MFA (Tetrafluormethylen-Perfluorpropylvinylether-Fluorcopolymer), PTFE (Polytetrafluorethylen), PVF (Polyvinylfluorid), PVDF (Polyvinylidenfluorid), und EFEP (Ethylen-Tetrafluorethylen-Hexafluorpropylen-Fluorterpolymer) in Frage. Die Trägerfolien weisen vorzugsweise eine Dicke von 5 - 700 µm, bevorzugt 5 - 200 µm, besonders bevorzugt 5 - 50 µm auf.

Das Material, das einen optisch variablen Effekt aufweist, kann eine Druckfarbe sein, die Pigmente aus flüssigkristallinem Material enthält. Insbesondere bestehen die Pigmente aus cholesterischen oder einer Mischung aus nematischen und cholesterischen Flüssigkristallen.

Ferner können optisch variable Interferenzpigmente (OVI-Pigmente) verwendet werden. Derartige Pigmente sind beispielsweise in US 2003/0207113 beschrieben.

In einer weiteren Ausführungsform können irisierende Pigmente, beispielsweise Iriodine^{®} Pigmente verwendet werden. Iriodine^{®} basieren auf natürlich vorkommenden mineralischen Glimmerplättchen, die mit halbtransparenten Metalloxiden ummantelt sind.

Weiters kann das Material, das einen optisch variablen Effekt aufweist, aus einem Flüssigkristallpolymer bestehen, das als Lösung der cholesterischen Monomere oder der Mischung aus cholesterischen und nematischen Monomeren aufgetragen und anschließend vernetzt wird. Die Vernetzung kann thermisch oder durch Behandlung mit UV- Strahlung oder Elektronenstrahlung erfolgen.

Als lichtabsorbierende metallische Schicht kommen vorzugsweise unstöchiometrisches Aluminiumoxid und stöchiometrisches oder unstöchiometrisches Kupferoxid in Frage. Die lichtabsorbierende metallische Schicht weist eine vorzugsweise dunkle bis schwarze Färbung auf. Je stärker die Absorption des Hintergrundsim sichtbaren Spektralbereich (350 - 800 nm), desto stärker der sichtbare optisch variable Effekt.

Als reflektierende metallische Schicht kommen Metalle, wie Al, Sn, Cu, Zn, Pt, Au, Ag, Cr, Ti, Mo, Fe, Pd, Ni, Co oder deren Legierungen, beispielsweise Cu/Al in Frage.

In einer besonderen Ausführungsform kann die lichtabsorbierende metallische Schicht aus unstöchiometrischem Aluminiumoxid, vorzugsweise mit einem Sauerstoffgehalt von etwa 19 - 58 at%, und die reflektierende metallische Schicht aus Aluminium bestehen.

Die Aussparungen in der lichtabsorbierenden metallischen Schicht und der reflektierenden metallischen Schicht sind vollkommen deckungsgleich und können in Form von Zeichen, Buchstaben, Ziffern, Bildern, Symbolen, Linien, Guillochen und dergleichen vorliegen. Auch Kombinationen dieser Formen sind möglich.

Die Aussparungen können auch in negativer Form vorliegen, das heißt, dass beispielsweise der Bereich um ein Zeichen, einen Buchstaben und dergleichen die Aussparung bildet.

Das erfindungsgemäße Sicherheitselement kann auch weitere Sicherheitsmerkmale aufweisen, die in weiteren Schichten vorliegen können. Diese Sicherheitsmerkmale beispielsweise können bestimmte chemische, physikalische und auch optische oder optische aktive Eigenschaften aufweisen.

Zur Einstellung der magnetischen Eigenschaften einer Schicht können paramagnetische, diamagnetische und auch ferromagnetische Stoffe, wie Eisen, Nickel und Cobalt oder deren Verbindungen oder Salze (beispielsweise Oxide oder Sulfide) verwendet werden.

Besonders geeignet sind Magnetpigmentfarben mit Pigmenten auf Basis von Fe-oxiden, Eisen, Nickel Cobalt und deren Legierungen, Barium oder Cobaltferrite, hart- und weich magnetische Eisen- und Stahlsorten in wässrigen bzw. lösungsmittelhaltigen Dispersionen. Als Lösungsmittel kommen beispielsweise i-Propanol, Ethylacetat, Methylethylketon, Methoxypropanol und deren Mischungen in Frage.

Vorzugsweise sind die Pigmente in Acrylat- Polymerdispersionen mit einem Molekulargewicht von 150.000 bis 300.000, in Nitrocellulose, Acrylat-Urethan-Dispersionen, Acrylat- Styrol oder PVC-haltigen Dispersionen oder in lösemittelhaltige derartige Dispersionen eingebracht.

Die magnetische Schicht kann auch eine Codierung aufweisen. Dabei können sowohl magnetische Materialien gleicher Koerzitivtät und/oder Remanenz, als auch unterschiedlicher Koerzitivität und/oder Remanenz zur Bildung der Codierung verwendet werden.

In einer weiteren Ausführungsform kann die reflektierende metallische Schciht selbst magnetische Eigenschaften aufweisen. Die wird beispielsweise durch die Verwendung eines magnetischen Materials, wie Fe, Ni, Co, erreicht.

Die optischen Eigenschaften der Schicht lassen sich durch sichtbare Farbstoffe bzw. Pigmente, lumineszierende Farbstoffe bzw. Pigmente, die im sichtbaren, im UV-Bereich oder im IR-Bereich fluoreszieren bzw. phosphoreszieren, wärmeempfindliche Farben bzw. Pigmente beeinflussen. Diese sind einzeln bzw. in allen möglichen Kombinationen einsetzbar.

Unter optisch aktiven Merkmalen, werden hier Beugungsstrukturen, Beugungsgitter, Kinegramme, Hologramme, DID^{®} (Mikrostrukturen 0. Ordnung in Verbindung mit Dünnschichten) verstanden.

Diese optisch aktiven Merkmale können beispielsweise durch bekannte UV-Prägeverfahren, wie sie beispielsweise in EP 1 310 381 A beschrieben sind oder durch Heißprägeverfahren hergestellt werden

Um das Sicherheitselement im oder am Wertdokument zu verankern, wird dieses üblicherweise ein- oder beidseitig mit einer Klebebeschichtung versehen. Diese Klebebeschichtung kann entweder in Form einer Heißsiegel-, Kaltsiegel- oder Selbstklebebeschichtung ausgeführt sein. Der Kleber kann auch pigmentiert sein, wobei als Pigmente alle bekannte Pigmente oder Farbstoffe, beispielsweise TiO₂, ZnS, Kaolin, ATO, FTO, Aluminium, Chrom- und Siliziumoxide oder beispielsweise organische Pigmente wie Pthalocyaninblau, i-Indolidgelb, Dioxazinviolett und dergleichen verwendet werden können. Ferner können lumineszierende Farbstoffe bzw. Pigmente, die im sichtbaren, im UV-Bereich oder im IR-Bereich fluoreszieren bzw. phosphoreszieren, wärmeempfindliche Farben bzw. Pigmente zugegeben werden. Diese sind in allen möglichen Kombinationen einsetzbar. Zusätzlich können auch lumineszierende Pigmente allein oder in Kombination mit anderen Farbstoffen und/oder Pigmenten eingesetzt werden.

Gegebenenfalls kann das Sicherheitselement auch noch durch eine oder mehrere Schutzlackschicht(en) geschützt werden, die pigmentiert oder unpigmentiert sein kann, oder beispielsweise durch Kaschieren oder dergleichen weiterveredelt werden.

Ein weiterer Gegenstand der Erfindung ist ein Verfahren zur Herstellung eines Sicherheitselements, das ein Material aufweist, das einen optisch variablen Effekt, insbesondere einen Farbkippeffekt hervorruft und im Durchlicht erkennbare Aussparungen aufweist, umfassend folgende Verfahrensschritte:
○ Bereitstellen eines Trägersubstrats,
○ Aufbringen eines in einem Lösungsmittel löslichen Farbauftrags in Form der Aussparungen auf das Trägersubstrat,
○ Aufbringen einer vollflächigen reflektierenden metallischen Schicht,
○ Aufbringen einer vollflächigen lichtabsorbierenden metallischen Schicht,
○ Entfernen des Farbauftrags gemeinsam mit den darüber liegenden Schichten mittels eines Lösungsmittels, gegebenenfalls kombiniert mit einer mechanischen Einwirkung,
○ Aufbringen einer vollflächigen oder partiellen Schicht aus einem einen optisch variablen Effekt aufweisenden Material.

Dadurch werden absolut deckungsgleiche Aussparungen in der lichtabsorbierenden und der reflektierenden metallischen Schicht erreicht. Bei der Betrachtung im Durchlicht sind die Aussparungen als deutlicher Kontrast gegenüber den Bereichen, die eine lichtabsorbierende und eine reflektierende metallische Schicht aufweisen, erkennbar. Durch die reflektierende metallische Schicht ist das Sicherheitselement, wenn es in ein Wertdokument eingebettet ist, auch im Auflicht bei bei Betrachtung von der Seite der reflektierenden metallischen Schicht durch die bedeckende Papierlage nicht bzw. kaum erkennbar.

Auf das Trägersubstrat wird in einem ersten Schritt ein in einem Lösungsmittel löslicher Farbauftrag in Form der späteren Aussparungen aufgebracht, in einem zweiten Schritt diese Schicht gegebenenfalls mittels eines Inline-Plasma-, Corona- oder Flammprozesses behandelt und in einem dritten Schritt die reflektierende und anschließend die lichtabsorbierende metallische Beschichtung mittels eines PVD- oder CVD-Verfahrens aufgebracht, worauf in einem vierten Schritt der Farbauftrag mit den darüberliegenden Schichten mittels eines Lösungsmittels, gegebenenfalls kombiniert mit einer mechanischen Einwirkung entfernt wird.

Der Farbauftrag erfolgt entweder in Form von Zeichen, Buchstaben, Ziffern, Bildern, Symbolen, Linien, Guillochen oder eines Punkt- oder Linienrasters oder eines Halbtonrasters und dergleichen, oder derart, dass der Farbauftrag die Umrisse der Zeichen, Buchstaben, Ziffern, Bilder, Symbole, Linien, Guillochen, eines Punkt- oder Linienrasters oder eines Halbtonrasters und dergleichen bildet. Im ersten Fall sind die Aussparungen im fertigen Aufbau im Durchlicht in Form von Zeichen, Buchstaben, Ziffern, Bildern, Symbolen, Linien, Guillochen und dergleichen erkennbar, im zweiten Fall sind die Zeichen, Buchstaben, Ziffern, Bildern, Symbolen, Linien, Guillochen und dergleichen im Durchlicht dunkel, die Bereiche um diese Zeichen, Buchstaben, Ziffern, Bildern, Symbolen, Linien, Guillochen und dergleichen bilden die im Durchlicht erkennbaren Aussparungen.

Die Aufbringung des Farbauftrags kann durch ein beliebiges Verfahren, beispielsweise durch Tiefdruck, Flexodruck, Siebdruck, Digitaldruck und dergleichen erfolgen. Die verwendete Farbe bzw. der verwendete Farblack ist in einem Lösungsmittel, vorzugsweise in Wasser löslich, es kann jedoch auch eine in jedem beliebigen Lösungsmittel, beispielsweise in Alkohol, Estern und dergleichen lösliche Farbe verwendet werden. Die Farbe bzw. der Farblack können übliche Zusammensetzungen auf Basis von natürlichen oder künstlichen Makromolekülen sein. Die lösliche Farbe kann pigmentiert oder nicht pigmentiert sein. Als Pigmente können alle bekannten Pigmente verwendet werden. Besonders geeignet sind TiO₂, ZnS, Kaolin und dergleichen.

Anschließend erfolgt gegebenenfalls eine Vorbehandlung des mit dem Farbauftrag versehenen Trägersubstrats vor der Aufbringung der metallischen Schichten mittels eines Inline-Plasma-, (Niederdruck- oder Atmosphärenplasma-), Corona- oder Flammprozesses. Diese Vorbehandlung verbessert die Haftung der metallischen Schicht. Gleichzeitig wird die Oberfläche aktiviert. Dabei werden endständige polare Gruppen an der Oberfläche erzeugt.

Gegebenenfalls kann gleichzeitig mit der Anwendung der Plasma- bzw. Corona- oder Flammbehandlung eine dünne Metall- oder Metalloxidschicht als Haftvermittler, beispielsweise durch Sputtern oder Aufdampfen aufgebracht werden. Besonders geeignet sind dabei Cr, Ti, TiO₂, Si-Oxide oder Chromoxide. Diese Haftvermittlerschicht weist im allgemeinen eine Dicke von 0,1 nm - 5 nm, vorzugsweise 0,2 nm - 2 nm, besonders bevorzugt 0,2 bis 1 nm auf.

Anschließend erfolgt die Aufbringung der reflektierenden metallischen Schicht durch PVD- oder CVD-Verfahren, etwa durch thermisches Verdampfen, durch Sputtern oder Elektronenstrahlbedampfung.

In einem PVD- Verfahren wird die Beschichtung unter Vakuum (bis 10⁻¹² mbar, vorzugsweise 10⁻² bis 10⁻⁶ mbar) bei einer vom Dampfdruck und der Dicke der aufzubringenden Beschichtung abhängigen Temperatur auf dem Trägersubstrat beispielsweise durch thermisches Verdampfen, Lichtbogen- oder Elektronenstrahlverdampfen abgeschieden.

Eine weitere Möglichkeit ist das Aufbringen der Beschichtung durch AC- oder DC-Sputtern, wobei je nach Dicke der aufzubringenden Schicht und eingesetztem Material das entsprechende Verfahren gewählt wird.

In einem CVD-Verfahren werden die aufzubringenden Stoffe in Form von gasförmigen (z.B. organometallischen) Vorläuferverbindungen (sogenannten Precursoren) mittels eines inerten Trägergases (z.B. N₂, Argon) in ein Vakuumbeschichtungssystem eingebracht, durch Eintrag von Energie aufgebrochen und zur Reaktion gebracht. Ein Teil der Reaktionsprodukte kondensiert auf dem Substrat und bildet dort die gewünschte Schicht, die übrigen Reaktionsprodukte werden über ein Vakuumsystem entfernt. Gasförmige Precursoren können z.B. CO, CO₂, Sauerstoff, Silane, Methan, Ammoniak, Ferrocen, Trimethylaluminium, oder dergleichen sein.

Die Einbringung der Energie kann z.B. mittels eines lonen- oder Elektronenstrahls, eines Plasmas oder über erhöhte Temperatur erfolgen.

In folgenden Schritt wird analog eine lichtabsorbierende metallische Schicht durch PVD- oder CVD-Verfahren, etwa durch thermisches Verdampfen, durch Sputtern oder Elektronenstrahlbedampfung abgeschieden.

Für die Aufbringung der lichtabsorbierenden metallischen Schicht wird die Beschichtung durch entsprechend dosierte Sauerstoffzufuhr zu unstöchiometrischen Oxiden oxidiert, wodurch auch das Erscheinungsbild verändert wird. So erscheint unstöchiometrisches Aluminiumoxid oder stöchiometrisches oder unstöchiometrisches Kupferoxid schwarz und bildet so eine lichtabsorbierende metallische Schicht.

Anschließend wird die Farbschicht durch ein geeignetes Lösungsmittel, das auf die Zusammensetzung der Farbschicht abgestimmt ist, entfernt. Bevorzugt ist der Farbauftrag wasserlöslich. Gegebenenfalls kann die Ablösung durch mechanische Einwirkung unterstützt werden.

Alternativ können die Aussparungen auch durch ein bekanntes Ätzverfahren hergestellt werden. Dabei werden zuerst die reflektierende und die lichtabsorbierende metallische Schicht auf das Trägersubstrat aufgebracht, und anschließend ein Ätzresist aufgetragen, der die späteren Aussparungen freilässt. In einem weiteren Schritt werden die nicht mit dem Ätzresist bedeckten Bereiche der beiden Schichten durch Ätzen entfernt. Ggf. kann der Ätzresist anschließend entfernt werden.

In einem weiteren Schritt wird eine vollflächige oder partielle Schicht eines einen optisch variablen Effekt aufweisenden Materials aufgebracht. Die Aufbringung kann durch ein beliebiges Verfahren, beispielsweise durch Tiefdruck, Flexodruck, Siebdruck, Digitaldruck, Walzenauftragsverfahren mit Mit- oder Gegenlauf, Curtain Coating, Spin-Coating und dergleichen erfolgen.

In einer weiteren Ausführungsform kann das Verfahren zur Herstellung des Sicherheitselements wie folgt durchgeführt werden:
○ Bereitstellen eines ersten Trägersubstrats,
○ Aufbringen einer vollflächigen oder partiellen Schicht aus einem einen optisch variablen Effekt aufweisenden Material,
○ Bereitstellen eines zweiten Trägersubstrats,
○ Aufbringen eines in einem Lösungsmittel löslichen Farbauftrags in Form der Aussparungen auf das zweite Trägersubstrat,
○ Aufbringen einer vollflächigen reflektierenden metallischen Schicht
○ Aufbringen einer vollflächigen lichtabsorbierenden metallischen Schicht,
○ Entfernen des Farbauftrags gemeinsam mit den darüber liegenden Schichten mittels eines Lösungsmittels, gegebenenfalls kombiniert mit einer mechanischen Einwirkung,
○ Kaschieren der Schichten auf dem zweiten Trägersubstrat gegen die Schichten auf dem ersten Trägersubstrat,
○ gegebenenfalls Entfernen des ersten Trägersubstrats.

Dabei erfolgt auf einem zweiten Trägersubstrat der Aufbau der, die im Durchlicht erkennbaren Aussparungen aufweisenden, Schichten, während auf dem ersten Trägersubstrat die Schicht aus einem einen optisch variablen Effekt aufweisenden Material aufgebracht ist.

Insbesondere bei Verwendung von Flüssigkristallpolymeren, die in Form ihrer Monomere in einer Lösung aufgebracht und anschließend vernetzt werden, als Schicht mit einem optisch variablen Effekt, ist diese Ausführungsform bevorzugt. Die Molekülketten können sich dabei auf dem Trägersubstrat orientieren.

Anschließend werden die auf dem zweiten Trägersubstrat aufgebrachten Schichten, gegen die auf dem ersten Trägersubstrat vorhandenen Schichten kaschiert, gegebenenfalls kann je nach Verwendung des Sicherheitselements das erste Trägersubstrat entfernt werden.

Gegebenenfalls können auf das erste und/oder auf das zweite Trägersubstrat bzw. auf die auf diesen vorhandenen Schichten weitere Sicherheitsmerkmale mit optischen, optisch aktiven, elektrisch leitfähigen oder magnetischen Eigenschaften aufgebracht werden oder bereits auf diesen aufgebracht sein.

Das so hergestellte Sicherheitselement kann anschließend ein- oder beidseitig mit einer oder mehreren Schutzlackschicht(en) und/oder einer Klebebeschichtung versehen werden.

Ein weiterer Gegenstand der Erfindung ist ein Verfahren zur Herstellung eines transferierbaren Sicherheitselements, das ein Material aufweist, das einen optisch variablen Effekt, insbesondere einen Farbkippeffekt hervorruft und im Durchlicht erkennbare Aussparungen aufweist, umfassend folgende Verfahrensschritte:
○ Bereitstellen eines ersten Trägersubstrats,
○ Aufbringen einer vollflächigen oder partiellen Schicht aus einem einen optisch variablen Effekt aufweisenden Material,
○ Aufbringen eines in einem Lösungsmittel löslichen Farbauftrags in Form der Aussparungen
○ Aufbringen einer vollflächigen lichtabsorbierenden metallischen Schicht,
○ Aufbringen einer vollflächigen reflektierenden metallischen Schicht,
○ Entfernen des Farbauftrags gemeinsam mit den darüber liegenden Schichten mittels eines Lösungsmittels, gegebenenfalls kombiniert mit einer mechanischen Einwirkung,
○ Aufbringen einer Heißsiegel-, Kaltsiegel- oder Selbstklebebeschichtung.

Dabei erfolgt der komplette Schichtaufbau auf dem ersten Trägersubstrat, wobei alle angeführten Verfahrensschritte analog zu dem oben beschriebenen Verfahren erfolgen.

Gegebenenfalls kann dabei vor der Aufbringung der Schicht aus einem einen optisch variablen Effekt aufweisenden Material eine Releaseschicht auf das Trägersubstrat aufgebracht werden, deren Haftung zum Trägersubstrat geringer ist als zu den darauf aufgebrachten Schichten. Als Releaseschichten kommen vorteilhafterweise UV-Lackschichten in Frage, es ist aber auch möglich andere bekannte schlecht haftende Lackzusammensetzungen, beispielsweise auf Methacrylatbasis oder Ölschichten, Polyamid-, Polyethylen- oder Fluorpolymerwachsschichten zu verwenden. Das Aufbringen einer Releaseschicht ist nicht erforderlich, falls die Schicht aus einem Material, das einen optisch variablen Effekt aufweist, releasefähig ist.

Das so hergestellte Sicherheitselement kann mit der Klebebeschichtung auf ein Substrat appliziert werden, wobei das erste Trägersubstrat ggf. nach der Applikation entfernt wird.

In den Figuren 1 bis 5 sind erfindungsgemäße Sicherheitselemente dargestellt. Darin bedeuten
1 eine Klebebeschichtung ( beispielsweise eine Heißsiegellackschicht)
2 die Schicht aus einem einen optisch variablen Effekt hervorrufenden Material
3 eine Kaschierklebeschicht
4 eine lichtabsorbierende metallische Schicht
5 eine reflektierende metallische Schicht
6 eine Schutzlackschicht
7 eine partielle Schicht mit magnetischen Eigenschaften
8 ein Trägersubstrat
9 ein weiteres Trägersubstrat
10 die Aussparungen in der lichtabsorbierenden und der reflektierenden metallischen Schicht
11 eine weitere reflektierende metallische Schicht
12 das Substrat eines Wertdokuments, beispielweise Papier.

In Fig. 1 ist ein zur zumindest teilweisen Einbettung und Applikation geeignetes Sicherheitselement dargestellt. Der Aufbau der Schichten erfolgt auf einem Trägersubstrat 8. Dabei werden vorerst die partielle reflektierende metallische Schicht 5 und die partielle lichtabsorbierende metallische Schicht 4 mit den Aussparungen 10 und anschließend eine vollflächige Schicht 2 aus einem Material, das einen optisch variablen Effekt aufweist, aufgebracht.

Fig. 1a zeigt das in Figur 1 dargestellte Sicherheitselement bei Betrachtung im Auflicht von der Seite der Schicht 2, die einen optisch variablen Effekt aufweist. Der optisch variable Effekt kann beispielsweise ein Farbkippeffekt sein. In den Bereichen, in denen die Schicht 2 über der lichtabsorbierenden metallischen Schicht 6 und der reflektierenden metallischen Schicht 5 liegt, ist eine kräftige Farbe erkennbar. Kippt man das Sicherheitselement, sodass sich der Betrachtungswinkel ändert, ist insbesondere in den Bereichen, in denen die Schichten 2, 4 und 5 übereinander liegen, ein Farbumschlag sichtbar. Die Bereiche, in denen die Schicht 2 über den Aussparungen 10 zu liegen kommt, zeigen im Auflicht keinen bzw. einen lediglich schwach erkennbaren Farbeindruck. Im Durchlicht betrachtet erscheint der Bereich, in dem die Schichten 2, 4 und 5 übereinander liegen, opak. Die Aussparungen 10 sind im Durchlicht als heller Bereich mit einem starken Kontrast zu den umgebenden dunklen Bereichen erkennbar

In Fig. 2 ist ein erfindungsgemäßes Sicherheitselement dargestellt, bei dem der Schichtaufbau auf zwei Trägersubstraten (8, 9) erfolgt. Auf das erste Trägersubstrat 9 ist das einen optisch variablen Effekt aufweisende Material 2 aufgebracht, auf dem zweiten Trägersubstrat 8 erfolgt der Aufbau der reflektierenden metallischen 5 Schicht und der lichtabsorbierenden metallischen Schicht 4 mit den Aussparungen 10. Die beiden Trägersubstrate mit den darauf aufgebrachten Schichten sind mittels einer Kaschierklebeschicht 3 so miteinander verbunden, dass die einen optisch variablen Effekt aufweisende Schicht auf der Seite der lichtabsorbierenden metallischen Schicht zu liegen kommt. Betrachtet man das Sicherheitselement nun durch das Trägersubstrat 10a, zeigt sich in ähnlicher Weise wie bei Fig. 1 beschrieben, ein blickwinkelabhängiger Farbeindruck.

In den Figuren 3 und 4 ist das erfindungsgemäße Sicherheitselement als Transferelement dargestellt. Ein solches Transferelement wird bevorzugt dann verwendet, wenn das Sicherheitselement nicht in ein Wertdokument eingebettet wird, sondern auf die Oberfläche eines Wertdokuments appliziert wird. Der Aufbau (Fig. 3) erfolgt dabei auf einem Trägersubstrat 8, wobei als erste Schicht, die Schicht aus einem einen optisch variablen Effekt aufweisenden Material 2 und anschließend die lichtabsorbierende metallische Schicht 4 und die reflektierende metallische Schicht 5 mit den Aussparungen 10 aufgebracht sind. Das Sicherheitselement ist mit einer Schutzlackschicht 6 und einer Klebebeschichtung 1, vorzugsweise einer Heißsiegelklebebeschichtung, versehen.
Die Haftung der Schichten 2 zu Schicht 8 ist geringer als die Haftung der Schichten 2, 4, 5, 6, 1 und 8 untereinander.

In Fig. 4 ist das auf ein Substrat eines Wertdokuments, beispielsweise auf Banknotenpapier, aufgebrachte Transferelement dargestellt. Das Transferelement wird dabei mittels der Heißsiegelklebebeschichtung 1 auf das Substrat des Wertdokuments 12 appliziert, das Trägersubstrat 8 wird anschließend abgezogen. Der auf dem Wertdokument verbleibende Aufbau ist dann nur wenige µm dick und führt zu keiner nennenswerten Verdickung des Wertdokuments an dieser Stelle, um dickenbedingte Probleme bei der Stapelung zu vermeiden.

In Fig. 5 ist ein erfindungsgemäßes Sicherheitselement dargestellt, dessen Aufbau im Wesentlichen dem in der Fig. 1 dargestellten Aufbau entspricht, das aber zusätzlich eine partielle magnetische Schicht 7 aufweist. Ferner ist eine zusätzliche partielle reflektierende metallische Schicht 11 zur Abdeckung der dunklen magnetischen Bereiche 7 vorgesehen. Bei einer Anwendung als Sicherheitsfaden, der zumindest teilweise in das Wertdokument eingebettet wird, ist das Sicherheitselement üblicherweise noch auf beiden Seiten mit einer Klebebeschichtung versehen, die eine sichere Verankerung des Fadens im Wertdokument gewährleistet.

Die erfindungsgemäßen Sicherheitselemente sind gegebenenfalls nach entsprechender Konfektionierung als Sicherheitsmerkmale in Datenträgern, insbesondere Wertdokumenten wie Ausweisen, Karten, Banknoten oder Etiketten, Siegeln und dergleichen geeignet, aber auch als Verpackungsmaterial beispielsweise in der pharmazeutischen, der Elektronik- und/oder Lebensmittelindustrie, beispielsweise in Form von Blisterfolien, Faltschachteln, Abdeckungen, Folienverpackungen und dergleichen geeignet.

Für die Anwendung als Sicherheitsmerkmale werden die Substrate bzw. Folienmaterialien bevorzugt in Streifen, Fäden oder Patches geschnitten, wobei die Breite der Streifen oder Fäden vorzugsweise 0,5 - 20 mm betragen kann und die Patches vorzugsweise mittlere Breiten bzw. Längen von 0,3 - 20 mm aufweisen.

Für die Anwendung in oder auf Verpackungen wird das Folienmaterial bevorzugt in Streifen, Bänder, Fäden oder Patches geschnitten, wobei die Breite der der Fäden, Streifen bzw. Bänder vorzugsweise 0,5 - 50 mm beträgt und die Patches vorzugsweise mittlere Breiten und Längen von 2 - 30 mm aufweisen.

## Patentansprüche

1. Sicherheitselement, das eine Beschichtung aus einem Material aufweist, das einen optisch variablen Effekt, insbesondere einen Farbkippeffekt (2) und im Durchlicht erkennbare Aussparungen (10) aufweist, wobei das Sicherheitselement ein Trägersubstrat (8) und eine partielle Schicht mit Aussparungen (10) umfasst, wobei die partielle Schicht gebildet ist aus einer opaken Beschichtung, die auf der, der Beschichtung aus dem Material, das einen optisch variablen Effekt aufweist, zugewandten, Seite lichtabsorbierende Eigenschaften aufweist und auf der, der Beschichtung aus einem einen optisch variablen Effekt hervorrufenden Material abgewandten Seite, eine metallische Färbung aufweist, **dadurch gekennzeichnet dass** die partielle opake Beschichtung aus einer lichtabsorbierenden metallischen Schicht (4) und einer reflektierenden metallischen Schicht (5) besteht.

2. Sicherheitselement nach Anspruch 1, **dadurch gekennzeichnet, dass** das den optisch variablen Effekt hervorrufenden Material (2) eine Flüssigkristallpolymerschicht gebildet aus cholesterischen oder einer Mischung aus cholesterischen und nematischen Flüssigkristallen ist.

3. Sicherheitselement nach Anspruch 2, **dadurch gekennzeichnet, dass** das den optisch variablen Effekt aufweisende Material (2) eine Druckfarbe mit optisch variablen Pigmenten, ausgewählt aus cholesterischen oder einer Mischung aus nematischen und cholesterischen flüssigkristallinen Pigmenten, optisch variablen Interferenzpigmenten oder irisierenden Pigmenten ist.

4. Sicherheitselement nach einem der Ansprüche 1 bis 3, **dadurch gekennzeichnet, dass** die lichtabsorbierende metallische Schicht (4) aus unstöchiometrischem Aluminiumoxid oder stöchiometrischem oder unstöchiometrischem Kupferoxid besteht.

5. Sicherheitselement nach einem der Ansprüche 1 bis 4, **dadurch gekennzeichnet, dass** die reflektierende metallische Schicht (5) aus Al, Sn, Cu, Zn, Pt, Au, Ag, Cr, Ti, Mo, Fe, Pd, Ni, Co oder deren Legierungen besteht.

6. Sicherheitselement nach einem der Ansprüche 1 bis 5, **dadurch gekennzeichnet, dass** die im Durchlicht sichtbaren Aussparungen (10) in Form von positiven oder negativen Zeichen, Buchstaben, Ziffern, Bildern, Symbolen, Linien, Guillochen, eines Punkt- oder Linienrasters oder eines Halbtonrasters vorliegen.

7. Sicherheitselement nach einem der Ansprüche 1 bis 6, **dadurch gekennzeichnet, dass** das Sicherheitselement eine oder mehrere weitere partielle oder vollflächige Schichten mit optischen, optisch aktiven, elektrisch leitfähigen oder magnetischen Eigenschaften aufweist.

8. Sicherheitselement nach Anspruch 7, **dadurch gekennzeichnet, dass** die magnetische Schicht eine codierte magnetische Schicht ist.

9. Sicherheitselement nach Anspruch 7 oder 8, **dadurch gekennzeichnet, dass** die magnetische Schicht aus magnetischen Materialien mit gleicher oder unterschiedlicher Koerzitivität und/oder Remanenz besteht.

10. Sicherheitselement nach einem der Ansprüche 1 bis 9, **dadurch gekennzeichnet, dass** das Sicherheitselement ein- oder beidseitig mit einer oder mehreren pigmentierten oder unpigmentierten Schutzlackschicht(en) (6) versehen ist.

11. Sicherheitselement nach einem der Ansprüche 1 bis 10, **dadurch gekennzeichnet, dass** das Sicherheitselement ein- oder beidseitig mit einer pigmentierten oder unpigmentierten Heißsiegel-, Kaltsiegel- oder Selbstklebebeschichtung (1) versehen ist.

12. Verfahren zur Herstellung eines Sicherheitselements, das ein Material (2) aufweist, das einen optisch variablen Effekt, insbesondere einen Farbkippeffekt hervorruft und im Durchlicht erkennbare Aussparungen (10) aufweist, umfassend folgende Verfahrensschritte:
a. Bereitstellen eines Trägersubstrats (8),
b. Aufbringen eines in einem Lösungsmittel löslichen Farbauftrags in Form der Aussparungen (10) auf das Trägersubstrat,
c. Aufbringen einer vollflächigen reflektierenden metallischen Schicht (5),
d. Aufbringen einer vollflächigen lichtabsorbierenden metallischen Schicht (4),
e. Entfernen des Farbauftrags gemeinsam mit den darüber liegenden Schichten mittels eines Lösungsmittels, gegebenenfalls kombiniert mit einer mechanischen Einwirkung,
f. Aufbringen einer vollflächigen oder partiellen Schicht (2) aus einem einen optisch variablen Effekt aufweisenden Material oder:
a. Bereitstellen eines ersten Trägersubstrats (8)
b. Aufbringen einer vollflächigen oder partiellen Schicht aus einem einen optisch variablen Effekt aufweisenden Material (2),
c. Bereitstellen eines zweiten Trägersubstrats (9),
d. Aufbringen eines in einem Lösungsmittel löslichen Farbauftrags in Form der Aussparungen (10) auf das zweite Trägersubstrat (9),
e. Aufbringen einer vollflächigen reflektierenden metallischen Schicht (5),
f. Aufbringen einer vollflächigen lichtabsorbierenden metallischen Schicht (4),
g. Entfernen des Farbauftrags gemeinsam mit den darüber liegenden Schichten mittels eines Lösungsmittels, gegebenenfalls kombiniert mit einer mechanischen Einwirkung,
h. Kaschieren der Schichten auf dem zweiten Trägersubstrat (9) gegen die Schichten auf dem ersten Trägersubstrat (8),
i. gegebenenfalls Entfernen des ersten Trägersubstrats (8).

13. Verfahren zur Herstellung eines transferierbaren Sicherheitselements, das ein Material aufweist, das einen optisch variablen Effekt (2), insbesondere einen Farbkippeffekt hervorruft und im Durchlicht erkennbare Aussparungen (10) aufweist, umfassend folgende Verfahrensschritte:
a. Bereitstellen eines ersten Trägersubstrats (8),
b. Aufbringen einer vollflächigen oder partiellen Schicht aus einem einen optisch variablen Effekt aufweisenden Material (2),
c. Aufbringen eines in einem Lösungsmittel löslichen Farbauftrags in Form der Aussparungen (10) auf das zweite Trägersubstrat (9),
d. Aufbringen einer vollflächigen lichtabsorbierenden metallischen Schicht (4),
e. Aufbringen einer vollflächigen reflektierenden metallischen Schicht (5),
f. Entfernen des Farbauftrags gemeinsam mit den darüber liegenden Schichten mittels eines Lösungsmittels, gegebenenfalls kombiniert mit einer mechanischen Einwirkung,
g. Aufbringen einer Heißsiegel- Kaltsiegel- oder Selbstklebebeschichtung (1).

14. Verfahren nach Anspruch 13, **dadurch gekennzeichnet, dass** auf das erste Trägersubstrat vor dem Aufbringen der Schicht aus einem einen optisch variablen Effekt aufweisenden Material eine Releaseschicht aufgebracht wird.

15. Verwendung des Sicherheitselements nach einem der Ansprüche 1 bis 11 zur zumindest teilweisen Einbettung in oder zur Applikation auf Wertdokumente, Datenträger und/oder Verpackungen.

## Claims

1. Security element having a coating of a material which has an optically variable effect, in particular a colour-tilt effect (2), and cutouts (10) which are identifiable in transmitted light, wherein the security element comprises a carrier substrate (8) and a partial layer having cutouts (10), wherein the partial layer is made of an opaque coating having light-absorbing properties on the side that faces the coating made of the material having an optically variable effect and having a metallic colouration on the side that faces away from the coating made of a material causing an optically variable effect, **characterized in that** the partial opaque coating consists of a light-absorbing metallic layer (4) and a reflective metallic layer (5).

2. Security element according to Claim 1, **characterized in that** the material (2) causing the optically variable effect is a liquid-crystal polymer layer formed from cholesteric liquid crystals or a mix of cholesteric and nematic liquid crystals.

3. Security element according to Claim 2, **characterized in that** the material (2) having the optically variable effect is a printing ink having optically variable pigments, selected from cholesteric liquid-crystal pigments or a mixture of nematic and cholesteric liquid-crystal pigments, optically variable interference pigments or iridescent pigments.

4. Security element according to one of Claims 1 to 3, **characterized in that** the light-absorbing metallic layer (4) consists of non-stoichiometric aluminium oxide or stoichiometric or non-stoichiometric copper oxide.

5. Security element according to one of Claims 1 to 4, **characterized in that** the reflective metallic layer (5) consists of Al, Sn, Cu, Zn, Pt, Au, Ag, Cr, Ti, Mo, Fe, Pd, Ni, Co or the alloys thereof.

6. Security element according to one of Claims 1 to 5, **characterized in that** the cutouts (10), which are visible in transmitted light, are present in the form of positive or negative signs, letters, numerals, images, symbols, lines, guilloches, a point or line raster or a halftone raster.

7. Security element according to one of Claims 1 to 6, **characterized in that** the security element has one or more additional partial or full-area layers having optical, optically active, electrically conductive or magnetic properties.

8. Security element according to Claim 7, **characterized in that** the magnetic layer is a coded magnetic layer.

9. Security element according to Claim 7 or 8, **characterized in that** the magnetic layer consists of magnetic materials having the same or different coercivity and/or remanence.

10. Security element according to one of Claims 1 to 9, **characterized in that** the security element is provided on one or both sides with one or more pigmented or unpigmented protective varnish layer(s) (6).

11. Security element according to one of Claims 1 to 10, **characterized in that** the security element is provided on one or both sides with a pigmented or unpigmented heat-seal, cold-seal or self-adhesive coating (1).

12. Method for producing a security element having a material (2) which causes an optically variable effect, in particular a colour-tilt effect, and has cutouts (10) which are identifiable in transmitted light, comprising the following method steps:
a. providing a carrier substrate (8),
b. applying a colour application which is soluble in a solvent in the form of the cutouts (10) to the carrier substrate,
c. applying a full-area reflective metallic layer (5),
d. applying a full-area light-absorbing metallic layer (4),
e. removing the colour application together with the layers located on top of it using a solvent, if appropriate in combination with mechanical action,
e. applying a full-area or partial layer (2) of a material having an optically variable effect or:
a. providing a first carrier substrate (8),
b. applying a full-area or partial layer of a material (2) having an optically variable effect,
c. providing a second carrier substrate (9),
d. applying a colour application which is soluble in a solvent in the form of the cutouts (10) to the second carrier substrate (9),
e. applying a full-area reflective metallic layer (5),
f. applying a full-area light-absorbing metallic layer (4),
g. removing the colour application together with the layers located on top of it using a solvent, if appropriate in combination with mechanical action,
h. laminating the layers on the second carrier substrate (9) against the layers on the first carrier substrate (8),
i. if appropriate removing the first carrier substrate (8).

13. Method for producing a transferable security element having a material which causes an optically variable effect (2), in particular a colour-tilt effect, and has cutouts (10) which are identifiable in transmitted light, comprising the following method steps:
a. providing a first carrier substrate (8),
b. applying a full-area or partial layer of a material (2) having an optically variable effect,
c. applying a colour application which is soluble in a solvent in the form of the cutouts (10) to the second carrier substrate (9),
d. applying a full-area light-absorbing metallic layer (4),
e. applying a full-area reflective metallic layer (5),
f. removing the colour application together with the layers located on top of it using a solvent, if appropriate in combination with mechanical action,
g. applying a heat-seal, cold-seal or self-adhesive coating (1).

14. Method according to Claim 13, **characterized in that** a release layer is applied to the first carrier substrate prior to the application of the layer of a material having an optically variable effect.

15. Use of the security element according to one of Claims 1 to 11 for being at least partially embedded in or applied to valuable documents, data carriers and/or packaging.

## Revendications

1. Elément de sécurité, qui présente un revêtement constitué d'un matériau (2), lequel présente un effet de variation optique, en particulier un effet interférentiel, et des évidements (10) identifiables par transparence, sachant que l'élément de sécurité comprend un substrat de support (8) et une couche partielle dotée d'évidements (10), sachant que la couche partielle est formée à partir d'un revêtement opaque, qui présente des propriétés d'absorption de lumière sur le côté tourné vers le revêtement constitué d'un matériau présentant un effet de variation optique, et présente une teinte métallique sur le côté opposé au revêtement constitué d'un matériau provoquant un effet de variation optique, **caractérisé en ce que** le revêtement partiel opaque est constitué d'une couche métallique absorbant la lumière (4) et d'une couche métallique réfléchissante (5).

2. Elément de sécurité selon la revendication 1, **caractérisé en ce que** le matériau (2) provoquant l'effet de variation optique est une couche polymère à cristaux liquides constituée de cristaux liquides cholestériques ou d'un mélange de cristaux liquides cholestériques et nématiques.

3. Elément de sécurité selon la revendication 2, **caractérisé en ce que** le matériau (2) présentant l'effet de variation optique est une couleur d'impression comprenant des pigments de variation optique choisis parmi des pigments à cristaux liquides cholestériques ou un mélange de pigments à cristaux liquides nématiques et cholestériques, des pigments interférentiels de variation optique ou des pigments irisés.

4. Elément de sécurité selon l'une quelconque des revendications 1 à 3, **caractérisé en ce que** la couche métallique absorbant la lumière (4) est constituée d'oxyde d'aluminium non stoechiométrique ou d'oxyde de cuivre stoechiométrique ou non stoechiométrique.

5. Elément de sécurité selon l'une quelconque des revendications 1 à 4, **caractérisé en ce que** la couche métallique réfléchissante (5) est constituée de Al, Sn, Cu, Zn, Pt, Au, Ag, Cr, Ti, Mo, Fe, Pd, Ni, Co ou des alliages de ces derniers.

6. Elément de sécurité selon l'une quelconque des revendications 1 à 5, **caractérisé en ce que** les évidements (10) visibles par transparence se présentent sous la forme de signes positifs ou négatifs, de lettres, de chiffres, d'images, de symboles, de lignes, de guilloches, d'une trame de points ou de lignes ou d'une trame en demi-teinte.

7. Elément de sécurité selon l'une quelconque des revendications 1 à 6, **caractérisé en ce que** l'élément de sécurité présente une ou plusieurs couches supplémentaires appliquées partiellement ou sur toute la surface et présentant des propriétés optiques, actives optiquement, électroconductrices ou magnétiques.

8. Elément de sécurité selon la revendication 7, **caractérisé en ce que** la couche magnétique est une couche magnétique codée.

9. Elément de sécurité selon la revendication 7 ou 8, **caractérisé en ce que** la couche magnétique est constituée de matériaux magnétiques présentant une coercitivité et/ou une rémanence identique ou différente.

10. Elément de sécurité selon l'une quelconque des revendications 1 à 9, **caractérisé en ce que** l'élément de sécurité est pourvu d'un côté ou des deux côtés d'une ou plusieurs couche(s) de vernis de protection (6) pigmentées ou non pigmentées.

11. Elément de sécurité selon l'une quelconque des revendications 1 à 10, **caractérisé en ce que** l'élément de sécurité est pourvu d'un côté ou des deux côtés d'un revêtement soudable à chaud, soudable à froid ou autoadhésif (1) pigmenté ou non pigmenté.

12. Procédé servant à fabriquer un élément de sécurité, qui présente un matériau (2), lequel provoque un effet de variation optique, en particulier un effet interférentiel et présente des évidements (10) identifiables par transparence, comprenant les étapes de procédé qui suivent consistant à :
a. fournir un substrat de support (8) :
b. appliquer sur le substrat de support, une couleur soluble dans un solvant sous la forme des évidements (10) ;
c. appliquer sur toute la surface une couche métallique réfléchissante (5) ;
d. appliquer sur toute la surface une couche métallique absorbant la lumière (4),
e. enlever la couleur appliquée conjointement avec les couches se trouvant au-dessus au moyen d'un solvant, éventuellement combiné à une action mécanique ;
f. appliquer sur toute la surface ou de manière partielle une couche (2) constituée d'un matériau présentant un effet de variation optique,
ou :
a. fournir un premier substrat de support (8) ;
b. appliquer sur toute la surface ou de manière partielle une couche constituée d'un matériau (2) présentant un effet de variation optique ;
c. fournir un deuxième substrat de support (9) ;
d. appliquer sur le deuxième substrat de support (9), une couleur soluble dans un solvant sous la forme des évidements (10) ;
e. appliquer sur toute la surface une couche métallique réfléchissante (5) ;
f. appliquer sur toute la surface une couche métallique absorbant la lumière (4) ;
g. enlever la couleur appliquée conjointement avec les couches se trouvant au-dessus au moyen d'un solvant, éventuellement combiné à une action mécanique ;
h. contrecoller les couches sur le deuxième substrat de support (9) contre les couches sur le premier substrat de support (8) ;
i. éventuellement enlever le premier substrat de support (8).

13. Procédé servant à fabriquer un élément de sécurité transférable, qui présente un matériau (2), qui provoque un effet de variation optique, en particulier un effet interférentiel et présente des évidements (10) identifiables par transparence, comprenant les étapes de procédé qui suivent consistant à :
a. fournir un premier substrat de support (8) ;
b. appliquer sur toute la surface ou de manière partielle une couche constituée d'un matériau (2) présentant un effet de variation optique ;
c. appliquer sur le deuxième substrat de support (9), une couleur soluble dans un solvant sous la forme d'évidements (10) ;
d. appliquer sur toute la surface une couche métallique absorbant la lumière (4) ;
e. appliquer sur toute la surface une couche métallique réfléchissante (5) ;
f. enlever la couleur appliquée conjointement avec les couches se trouvant dessus au moyen d'un solvant, éventuellement combiné à une action mécanique ;
g. appliquer un revêtement de soudage à chaud, de soudage à froid ou autoadhésif (1).

14. Procédé selon la revendication 13, **caractérisé en ce qu'**est appliquée, sur le premier substrat de support, avant l'application de la couche constituée d'un matériau présentant un effet de variation optique, une couche antiadhésive.

15. Utilisation de l'élément de sécurité selon l'une quelconque des revendications 1 à 11 destiné à être intégré au moins en partie dans des documents de valeur, des supports de données et/ou des emballages ou destiné à être appliqué sur ces derniers.
